# EUROPÄISCHE PATENTSCHRIFT

(11) **EP 2 241 426 B1**
(45) Veröffentlichungstag und Bekanntmachung des Hinweises auf die Patenterteilung: **04.05.2016**
(21) Anmeldenummer: 09005468.5
(22) Anmeldetag: 17.04.2009
(51) Int. Cl.: B27N 3/18, B27N 1/00, B27N 3/24

(54) **Verfahren zur Herstellung einer Holzwerkstoffplatte**
Method of producing a wood fibreboard
Procede de fabrication d'un panneau de fibres ä bois

(43) Veröffentlichungstag der Anmeldung: 20.10.2010
(62) Teilanmeldung aus: 16151741.2
(73) Patentinhaber: Flooring Technologies Ltd., Pieta MSD 08 (MT)
(72) Erfinder:
(74) Vertreter: Rehmann, Thorsten

(56) Entgegenhaltungen:
- EP-A- 1 710 061
- DE-A1- 2 050 530
- DE-A1- 10 314 974
- DE-A1- 19 963 203
- DE-A1-102005 033 687
- JP-A- 10 323 809
- US-A1- 2005 171 313
- US-A1- 2007 122 644

## Beschreibung

Die Erfindung betrifft ein Verfahren zur Herstellung einer Holzwerkstoffplatte, insbesondere einer Holzfaserplatte, bei dem mit einem Klebstoff benetzte Holzfasern oder Holzspäne auf einem endlos umlaufenden Förderband zu einem Kuchen gestreut werden, wobei der Kuchen aus Holzfasern oder Holzspänen in einer Transportrichtung T zu verschiedenen Bearbeitungsstationen gefördert, in einer Vorpresse komprimiert und danach unter Druck- und Temperatureinfluss in einer Heißpresse zu einer Platte gewünschter Dicke verpresst wird.

Ein solches Verfahren ist beispielsweise aus der DE 10 2005 033 687 A1 bekannt. Um nach diesem Verfahren eine MDF- oder HDF-Platte herzustellen, müssen zuerst lange Fasern in einem Zerfaserungsschnitt hergestellt werden, was in einem vorgelagerten Prozess oder unmittelbar vor der Anlage zur Herstellung der Holzfaserplatten erfolgen kann. Die groben, langen Holzfasern werden dann mit Zuschlagstoffen, wie beispielsweise Flammschutzmitteln und Hydrophobiermitteln beaufschlagt. Anschließend wird Bindemittel (Harnstoff-Formaldehyd-Leim) über eine Blowline zugegeben und die Fasern dann mit entsprechenden Zuschlagstoffen und der Faserbeleimung über einen Stromrohrtrockner getrocknet. Anschließend wird das Fasergemisch über eine Streueinrichtung zu einem endlosen Kuchen auf das endlos umlaufende Förderband aufgestreut. Der lose abgestreute Fasergemisch-Kuchen wird dann von dem Förderband einer kalten Vorpresse zugeführt und eine kalte Vorverdichtung des Faservlieses erreicht. Anschließend wird das Faservlies wieder über das Förderband einer kontinuierlichen Heißpresse zugeführt, in der es zu einer Platte gewünschter Dicke heiß verpresst wird. Die Pressbänder sind vorteilhafterweise mit einem Trennmittel beschichtet, um ein Anhaften der gebildeten Platten zu verhindern. In einem nächsten Verfahrensschritt werden die endlos hergestellten Platten dann formatiert und zu Einzelplatten aufgetrennt und anschließend konfektioniert.

Bei der Herstellung von MDF (mitteldichte Faserplatte) oder HDF (hochdichte Faserplatte) ist es häufig gewünscht, dass das Endprodukt bestimmte Eigenschaften besitzt, die für weitere Produktionsschritte und/oder die Nutzung relevant sind. Solche Eigenschaft kann beispielsweise die Leitfähigkeit sein, die für eine Faserplatte entweder beim Pulverlackieren der Platte selbst eine Rolle spielt oder gewünscht wird, wenn die Platte als Trägerplatte für Laminat-Fußbodenpaneele verwendet werden soll und der Fußboden antistatische Eigenschaften aufweisen muss. Die Leitfähigkeit kann durch Zugabe von Salzen im Herstellungsprozess, beispielsweise im Refinerprozess, erfolgen. Eine weitere gewünschte Eigenschaft kann eine brandhemmende Ausgestaltung sein. Weil beim Trocknen der Holzfasern in der Blowline relativ hohe Temperaturen auf das Gemisch der vorbehandelten Holzfasern einwirken, treten leider häufig Wechselwirkungen der zugegebenen Salze mit anderen Bestandteilen auf.

Ein weiterer Nachteil ist, dass alle Holzfasern behandelt werden, egal ob dies nötig ist oder nicht. Um diesen Nachteil auszugleichen, wird in der DE 199 63 203 A1 vorgeschlagen, zum Herstellen von Laminatfußbodenpaneelen, zunächst eine Trägerplatte aus lignozellulosehaltigem Holzwerkstoff herzustellen, die zumindest bereichsweise mit einem Imprägniermittel imprägniert wird, wobei das Imprägniermittel in die Trägerplatte eindringt bzw. diese durchtränkt. Anschließend wird die Trägerplatte in den imprägnierten Bereichen geschnitten und für eine Weiterverarbeitung an den Rändern jeweils mit einem Randprofil versehen. Durch die Imprägnierung der Randbereiche sollen Laminatfußbodenpaneele bereitgestellt werden, die gegenüber Feuchtigkeit und Nässe widerstandsfähiger sind.

Die Herstellung solcher Trägerplatten ist sehr zeitaufwendig, da das Einziehen des Imprägniermediums in die Platte eine gewisse Zeit benötigt. Außerdem muss, um eine gleichmäßige Imprägnierung sicherzustellen, die Oberseite der Trägerplatte gleichmäßig mit dem Imprägniermedium benetzt werden. Dichteschwankungen innerhalb der Trägerplatte führen zu einer ungleichmäßigen Verteilung der Imprägnierung, was von außen aber nicht erkennbar ist, sodass die Gefahr besteht, dass später aus der Trägerplatte hergestellte Paneele, insbesondere im Kantenbereich, in den Feuchtigkeit in den verlegten Fußboden eindringen kann, nicht ausreichend imprägniert sind.

Die EP 1 710 061 A1 offenbart ein Verfahren zur kontinuierlichen Vorwärmung eines Vlieses oder einer Matte. Dabei wird Wasserdampf in eine Matte aus gestreuten Holzspänen bzw. Schnitzeln eingebracht. Dieser verteilt sich innerhalb der Matte und erwärmt sie so.

Die DE 2 050 530 offenbart ein Verfahren zum Imprägnieren von vorgeformten Beschalungsmaterial mit einem Bindemittel. Das Beschalungsmaterial besteht dabei aus porösen Platten, auf deren eine Oberfläche das Bindemittel aufgebracht wird. Die gegenüberliegende Oberfläche wird anschließend mit einem Unterdruck beaufschlagt, wodurch das Bindemittel in die Öffnungen der porösen Platte gezogen wird.

Die DE 103 14 974 A1 beschreibt ein Verfahren zur Herstellung von Formkörpern, bei dem zunächst eine formstabile Vorform des Formkörpers hergestellt wird, indem lignocellulosehaltige Fasern mit einem Bindemittel beleimt und zu einer Fasermatte geformt werden und in die Hohlräume der Vorform eine Imprägnierflüssigkeit eingebracht wird, mit der mindestens 50 % der Fasern der Vorform erreicht werden. Um das Eindringen der Imprägnierflüssigkeit in die Hohlräume der Vorform zu beschleunigen, kann zwischen den Hauptseiten der Vorform ein Druckgefälle vorgesehen werden, mit dem die Imprägnierflüssigkeit von der einen Hauptseite der Vorform auf die andere Hauptseite der Vorform gezogen wird. Die Imprägnierflüssigkeit kann ein dünnflüssiges Harz sein, das nach dem Einbringen in die Hohlräume der Form direkt vollständig ausgehärtet wird. Auch kann nur eine teilweise Aushärtung vorgenommen werden, um das Harz ausschließlich in der Vorform zu fixieren. Die Endaushärtung des Harzes kann anschließend erfolgen, wenn die Vorform einem nachgeschalteten Umformungsprozess unterworfen wird, um ihr die Form des gewünschten Formkörpers zu geben.

Von dieser Problemstellung ausgehend soll das eingangs beschriebene Verfahren so verbessert werden, dass eine schnelle und sichere Imprägnierung der Holzwerkstoffplatte mit verschiedensten Imprägnierflüssigkeiten möglich ist.

Die Problemlösung erfolgt durch ein Verfahren nach Anspruch 1. Dadurch, dass der Kuchen aus Holzspänen oder Holzfasern auf dem Förderband hinter der Vorpresse und vor der Heißpresse einem Vakuum ausgesetzt wird, und gleichzeitig ein Imprägniermedium auf den Kuchen aufgetragen wird, das sich infolge des Vakuums im Kuchen verteilt und dass die Imprägnierflüssigkeit beim Heißpressen vernetzt wird, erfolgt die Imprägnierung zu einem Zeitpunkt innerhalb des Herstellungsprozesses, zu dem noch eine hohe Porosität der Oberfläche vorhanden ist, was dazu führt, dass die mittels Düsen auf den Faserkuchen aufgesprühte Imprägnierflüssigkeit einfach in den Kuchen eingesaugt werden und sich dort gleichmäßig verteilen kann. Durch die teilflächige Aufbringung der Imprägnierung entstehen Bereiche mit/ohne Imprägnierung (Vergütung), wobei die vergüteten Bereiche gegenüber nicht vergüteten Bereichen abweichende Eigenschaften aufweisen. Die Imprägnierflüssigkeit kann beispielsweise die Wasseraufnahmefähigkeit oder die Festigkeitswerte der fertig gepressten Holzwerkstoffplatte beeinflüssen.

Vorzugsweise wird das Vakuum unterhalb des Faserkuchens angelegt und die Imprägnierflüssigkeit von oben auf den Faserkuchen aufgetragen.

Dadurch, dass der Faserkuchen während der Imprägnierung durch das Förderband transportiert wird, kann die Vorrichtung zum Aufbringen der Imprägnierflüssigkeit ortsfest angeordnet sein, was den Aufbau der Fertigungsstraße vereinfacht und ihre Kosten reduziert.

Vorzugsweise erfolgt beim Heißpressen durch die aufgebrachte Wärme eine chemische Vernetzung der Imprägnierflüssigkeit.

Eine Anlage zur Herstellung einer Holzwerkstoffplatte mit einem in einer Transportrichtung endlos umlaufenden Förderband, einer Streuvorrichtung zum Streuen eines Holzspäne- oder Holzfaserkuchens auf das Förderband, einer in Transportrichtung dahinter angeordneten Vorpresse, in der der gestreute Kuchen komprimiert wird und einer dahinter vorgesehenen Heißpresse, in der der komprimierte Kuchen unter Druck- und Temperatureinfluss zu einer Platte gewünschter Dicke gepresst wird, zeichnet sich aus durch eine in Transportrichtung hinter der Vorpresse und vor der Heißpresse angeordnete Imprägnierstation, die aus einer unterhalb des Förderbandes angeordneten Vakuumstation und einem oberhalb des Förderbandes angeordneten, Düsen aufweisenden Auftragsaggregat für eine Imprägnierflüssigkeit besteht, wobei das Förderband Vakuumkanäle aufweist, die vorzugsweise durch eine Perforation erzeugt sind und seitlich neben dem Förderband sich in Transportrichtung über die Länge der Imprägnierstation erstreckende Bleche zur seitlichen Begrenzung des Vakuums vorgesehen sind.

Das Auftragsaggregat ist vorzugsweise ortsfest angeordnet. Die Anzahl der Düsen bestimmt sich durch die Art der gewünschten Imprägnierung. Die Düsen können zueinander parallel beabstandet über die volle Breite des Späne- oder Faserkuchens angeordnet sein oder nur partiell, beispielsweise am Rand.

Wenn die Bleche, die seitlich an dem Späne- oder Faserkuchen anliegen und seitlich das Vakuum begrenzen und somit verhindern, dass sich im Randbereich durch das seitliche Eindringen von Luft Inhomogenitäten bei der Imprägnierung ergeben können, Teil der Auftragsaggregate sind, wird die konstruktive Ausgestaltung der Imprägniereinrichtung vereinfacht.

Mit Hilfe einer Zeichnung soll ein Ausführungsbeispiel der Erfindung nachfolgend näher beschrieben werden.

Es zeigt:
- Figur 1: - die Draufsicht auf die Anlage;
- Figur 2: - den Schnitt entlang der Linie II-II nach Figur 1.

In der Streustation 1 werden die mit einem Leim, vorzugsweise einem Harnstoff-Formaldehyd-Leim, benetzten Holzfasern oder Holzspäne auf das in Transportrichtung T endlos umlaufend angetriebene Förderband 2 zu einem Kuchen 6 aufgestreut. In der Vorpresse 3 wird der Kuchen 6 komprimiert, also kalt vorverdichtet. Zwischen der Vorpresse 3 und der Heißpresse 5, in der der komprimierte Kuchen 6 unter hohem Druck und hoher Temperatur zu einer Holzwerkstoffplatte gewünschter Dicke verpresst wird, ist eine Imprägnierstation 4 integriert, die aus einer unter dem Förderband 2 angeordneten Vakuumstation 12 und einem über dem Förderband 2 angeordneten Auftragsaggregat, wie beispielsweise Düsen 7, 8, besteht. Die Vakuumstation 12 und die Auftragsaggregate 7, 8 sind stationär und unbeweglich.

Das Förderband 2 ist perforiert, sodass sich Vakuumkanäle ausbilden, durch die das auf die Oberseite des komprimierten Kuchens 6 aufgesprühte Imprägniermedium von der Vakuumstation 12 angesaugt werden kann. Seitlich an den Auftragsaggregaten sind Bleche 9, 10 vorgesehen, die den Kuchen 6 seitlich begrenzen und dafür sorgen, dass keine Luft von der Seite in den Kuchen 6 eingesaugt werden kann. Die Bleche 9, 10 reichen vorzugsweise über die gesamte Länge der Imprägnierstation 4. Die Bleche 9, 10 sind Teil eines geschlossenen Rahmens 11, der die Imprägnierstation 4 nach außen umschließt und die Vakuumstation 12 ebenso aufnimmt wie das Auftragsaggregat. In der Zeichnung sind für das Auftragsaggregat beispielhaft zwei Düsen 7, 8 dargestellt. Je nach Imprägnierzweck wird eine gewünschte Anzahl an Düsen in gewünschter Verteilung innerhalb der Imprägnierstation vbrgesehen werden. In der Imprägnierstation 4 läuft das Förderband 2 über ein luftdurchlässiges Rahmenteil 13.

Als Imprägniermedium können brandhemmende Partikel ebenso wie gegen Insektenbefall schützende Partikel verwendet werden. Auch können Farben als Imprägniermedium verwendet werden, um den Kuchen 6 gezielt einzufärben. Durch Aufbringen eines erhitzten Imprägniermediums kann der Kuchen 6 erwärmt und damit die Produktionsgeschwindigkeit gesteigert werden. Zur Erwärmung des Kuchens 6 kann auch erhitzte Luft eingegeben werden.

## Patentansprüche

1. Verfahren zur Herstellung einer Holzwerkstoffplatte, insbesondere einer Holzfaserplatte, bei dem mit einem Klebstoff benetzte Holzfasern oder Holzspäne auf einem endlos umlaufenden Förderband (2) zu einem Kuchen (6) gestreut werden, der in einer Transportrichtung T zu verschiedenen Bearbeitungsstationen gefördert, in einer Vorpresse (3) komprimiert und danach unter Druck- und Temperatureinfluss in einer Heißpresse (5) zu einer Platte gewünschter Dicke verpresst wird, wobei der Kuchen (6) aus Holzspänen oder Holzfasern auf dem Förderband (2) hinter der Vorpresse (3) und vor der Heißpresse (5) einem Vakuum ausgesetzt wird, und für eine teilflächige Imprägnierung gleichzeitig eine Imprägnierflüssigkeit mittels Düsen (7, 8) auf den Späne- oder Faserkuchen (6) aufgesprüht wird, die sich infolge des Vakuums im Kuchen (6) verteilt und die Imprägnierflüssigkeit beim Heißpressen vernetzt wird.

2. Verfahren nach Anspruch 1, **dadurch gekennzeichnet, dass** das Vakuum unterhalb des Faser- oder Spänekuchens (6) angelegt und die Imprägnierflüssigkeit von oben auf den Späne- oder Faserkuchen (6) aufgetragen wird.

3. Verfahren nach Anspruch 1 oder 2, **dadurch gekennzeichnet, dass** die Imprägnierflüssigkeit die Wasseraufnahmefähigkeit der fertig gepressten Holzwerkstoffplatte beeinflusst.

4. Verfahren nach einem der Ansprüche 1 bis 3, **dadurch gekennzeichnet, dass** die Imprägnierflüssigkeit die Festigkeitswerte der gepressten Holzwerkstoffplatte beeinflusst.

## Claims

1. Method for producing a board of wood-based material, in particular a wood fibreboard, in which wood fibres or wood chips wetted with an adhesive are scattered on an endlessly circulating conveyer belt (2) to form a cake (6) which is conveyed in a transport direction T to various processing stations, is compressed in a prepress (3) and then, under the influence of pressure and temperature, is pressed in a hot press (5) to form a board of desired thickness, wherein the cake (6) of wood chips or wood fibres is exposed to a vacuum on the conveyer belt (2) behind the prepress (3) and in front of the hot press (5), and, for impregnation over part of the surface, an impregnating liquid is at the same time sprayed onto the chip or fibre cake (6) by means of nozzles (7, 8) and is distributed in the cake (6) as a result of the vacuum, and the impregnating liquid is crosslinked during hot pressing.

2. Method according to Claim 1, **characterized in that** the vacuum is applied below the fibre or chip cake (6) and the impregnating liquid is applied from above to the chip or fibre cake (6).

3. Method according to Claim 1 or 2, **characterized in that** the impregnating liquid influences the water absorption capacity of the finally pressed board of wood-based material.

4. Method according to one of Claims 1 to 3, **characterized in that** the impregnating liquid influences the strength values of the pressed board of wood-based material.

## Revendications

1. Procédé pour fabriquer une plaque en matériau à base de bois, en particulier une plaque en fibres de bois, dans lequel des fibres de bois ou des copeaux de bois mouillés d'une colle sont épandus sur une bande de transport circulant sans fin pour former un matelas (6) qui est transporté dans une direction de transport T vers diverses stations de traitement, est comprimé dans une presse de préformage (3) puis compressé sous influence de température et de pression dans une presse à chaud (5) pour former une plaque d'épaisseur désirée, procédé dans lequel le matelas (6) composé de copeaux de bois ou de fibres de bois sur la bande de transport (2) est soumis à une dépression derrière la presse de préformage (3) et devant la presse à chaud (5), et en même temps un liquide d'imprégnation est pulvérisé à l'aide de buses (7, 8) sur le matelas (6) de fibres ou de copeaux pour une imprégnation sur une partie de la surface, le liquide d'imprégnation se répartissant dans le matelas (6) en conséquence de la dépression et le liquide d'imprégnation est réticulé lors du pressage à chaud.

2. Procédé selon la revendication 1, **caractérisé en ce que** la dépression est établie au-dessous du matelas (6) de copeaux ou de fibres et le liquide d'imprégnation est appliqué d'en haut sur le matelas (6) de fibres ou de copeaux.

3. Procédé selon la revendication 1 ou 2, **caractérisé en ce que** le liquide d'imprégnation influe sur la capacité d'absorption d'eau des plaques en matériau à base de bois compressées finies.

4. Procédé selon l'une des revendications 1 à 3, **caractérisé en ce que** le liquide d'imprégnation influe sur les valeurs de résistance mécanique des plaques en matériau à base de bois compressées.
